# FASCICULE DE BREVET EUROPEEN

(11) **EP 3 559 182 B1**
(45) Date de publication et mention de la délivrance du brevet: **25.10.2023**
(21) Numéro de dépôt: 17832279.8
(22) Date de dépôt: 21.12.2017
(51) Int. Cl.: C11D 1/10, C11D 1/28, C11D 1/37, C11D 3/20, C11D 3/43, C11D 17/00

(54) **COMPOSITION DETERGENTE**
REINIGUNGSMITTELZUSAMMENSETZUNG
DETERGENT COMPOSITION

(30) Priorité: 23.12.2016 FR 1663328
(43) Date de publication de la demande: 30.10.2019
(73) Titulaire: Hypred, 35800 Dinard (FR)
(72) Inventeur: BAILLEUL, Anthony, 69440 St Didier sous Riviere (FR)
(74) Mandataire: Oudin, Stéphane
(86) Numéro de dépôt international: PCT/FR2017/053797
(87) Numéro de publication internationale: WO 2018/115777

(56) Documents cités:
- WO-A1-95/33026
- WO-A1-95/33811
- DE-A1- 10 216 509

## Description

### Domaine technique

La présente invention concerne le domaine des produits détergents. Plus particulièrement, la présente invention concerne le domaine des détergents industriels, notamment dans le domaine de l'alimentation et de l'élevage. La présente invention concerne notamment une composition, prête à l'emploi ou concentrée, qui présente une bonne stabilité aux températures élevées, un pH relativement non extrême.

### Technique antérieure

Les compositions détergentes utilisées dans l'industrie doivent répondre à des objectifs parfois contradictoires en termes d'efficacité et de nocivité pour les utilisateurs et l'environnement.

Pour obtenir de bons résultats sur les souillures il a été longtemps possible d'utiliser des produits fortement corrosifs (notamment à base de soude) présentant des pH extrêmes. Toutefois, ces produits sont de moins en moins compatibles avec les normes environnementales en matière de rejets et présentent un danger pour les utilisateurs exposés.

Afin de remplacer les compositions de l'art antérieur, il a notamment été proposé des solutions enzymatiques aptes à dégrader les souillures à base de protéines. Ces compositions sont bien connues de l'homme du métier et couramment utilisées dans le domaine des produits domestiques tels que les lessives.

Cependant, les enzymes, comme toutes les protéines, présentent une stabilité peu compatible avec les conditions d'utilisation d'un détergent industriel. Elles sont notamment très sensibles aux fortes températures telles que celles rencontrées dans certaines régions du globe, réduisant significativement leur stabilité, donc leur durée d'utilisation. Par ailleurs, les enzymes présentent des propriétés sensibilisantes respiratoires exposant les utilisateurs à un risque non-négligeable.

DE10216509A1 divulgue une composition cosmétique et dermatologique comprenant 1% de methylcocoyl taurate de sodium, de l'eau et un triglycéride éthoxylé. Toutefois, le tryglycéride éthoxylé n'est pas dérivé de l'huile de rcin.

WO95/33811A1 divulgue une composition lavante comprenant au moins 0.5% d'oleoyl sarcosinate et au moins 3% d'un surfactant alcanolamide.

WO9533026A1 divulgue une composition, pour inhiber le transfert de couleurs lors du lavage, comprenant de l'oleyl sarcosinate

Il existe donc un besoin, pour des produits détergents ne contenant pas nécessairement d'enzymes, peu corrosifs mais capables de traiter les souillures à base de protéines rencontrées dans les domaines professionnel industriel, en élevage, collectivités et en usage domestique.

Par ailleurs, ces produits détergents doivent être respectueux de l'environnement et doivent pouvoir être rejetés avec les eaux usées sans traitements préalables.

La présente invention propose donc une composition détergente, prête à l'emploi ou concentrée, présentant une efficacité détergente équivalente aux compositions détergentes actuellement disponibles, un pH non-extrême et une stabilité accrue.

### Résumé de l'invention

Ainsi la présente invention selon la revendication 1 concerne notamment une composition, prête à l'emploi, comprenant (i) un ou plusieurs tensioactifs dérivés d'un acide gras et d'un acide aminé, (ii) un solvant, (iii) un triglycéride éthoxylé dérivant de l'huile de ricin, et présentant un pH entre 3,0 - 11,0.

Dans le cadre de la présente invention, le terme « prête à l'emploi » entend signifier que ladite composition est utilisable en l'état pour le nettoyage.

Selon un mode de réalisation tout à fait préféré de l'invention, ledit tensioactif dérivé d'un acide gras et d'un acide aminé n'est pas de l'oleylsarcosinate de sodium.

Selon l'invention, ledit tensioactif dérivé d'un acide gras et d'un acide aminé est choisi dans le groupe comprenant le potassium cocoyl taurate, le potassium methyl cocoyl taurate, le sodium caproyl methyl taurate, le sodium cocoyl taurate, le sodium lauroyl taurate, le sodium methyl cocoyl taurate, le sodium methyl lauroyl taurate, le sodium methyl myristoyl taurate, le sodium methyl oleoyl taurate, le sodium methyl palmitoyl taurate, le sodium methyl stearoyl taurate, le dipotassium capryloyl glutamate, le dipotassium undecylenoyl glutamate, le disodium capryloyl glutamate, le disodium cocoyl glutamate, le disodium lauroyl glutamate, le disodium stearoyil glutamate, le disodium undecylenoyl glutamate, le potassium capryloyl glutamate, le potassium cocoyl glutamate, le potassium lauroyl glutamate, le potassium myristoyl glutamate, le potassium stearoyl glutamate, le potassium undecylenoyl glutamate, le sodium capryloyl glutamate, le sodium cocoyl glutamate, le sodium lauroyl glutamate, le sodium myristoyl glutamate, le sodium olivoyl glutamate, le sodium palmitoyl glutamate, le sodium stearoyl glutamate, le sodium undecylenoyl glutamate, le cocoyl methyl B-l alanine, le lauroyl 1-alanine, le lauroyl methyl B-alanine, le myristoyl B-alanine, le sodium cocoyl alaninate, le sodium cocoyl methyl B-alanine, le sodium myristoyl methyl B alanine palmitoyl glycine, le sodium lauroyl glycine, le sodium cocoyl glycine, le sodium myristoyl glycine, le potassium lauroyl glycine, le potassium cocoyl glycine, le potassium lauroyl sarcosinate, le potassium cocoyl sarcosinate, le sodium cocoyl sarcosinate, le sodium lauroyl sarcosinate, le sodium myristoyl sarcosinate, le sodium palmitoyl sarcosinate et leurs mélanges.

Selon un mode de réalisation tout à fait préféré de l'invention, ledit tensioactif dérivé d'un acide gras et d'un acide aminé est le lauroylsarcosinate de sodium.

Dans le cadre d'un mode de réalisation préféré de la présente invention, ledit (ii) solvant est choisi dans le groupe comprenant le glycérol, le mono-propylène glycol et l'eau. Selon un mode de réalisation tout à fait préféré, ledit (ii) solvant est de l'eau. Selon l'invention, ladite composition comprend en outre un (iii) triglycéride éthoxylé.

Ce dernier mode de réalisation propose une composition agissant efficacement sur deux souillures alimentaires : les protéines et les lipides.

Dans le cadre de la présente invention, le terme dérive entend signifier que ledit triglycéride éthoxylé a été obtenu par une réaction d'éthoxylation du triglycéride cité.

Selon l'invention, ledit triglycéride éthoxylé dérive de l'huile de ricin tel que de l'huile de ricin éthoxylé.

Selon un mode de réalisation préféré de l'invention, ledit triglycéride éthoxylé comprend des chaînes carbonées d'acide gras en C8 à C30.

Selon un mode de réalisation préféré de l'invention, ladite composition ne comprend pas d'enzymes.

Dans le cadre de la présente invention, le terme « ne comprend pas d'enzyme » entend plus particulièrement désigner que la composition prête à l'emploi selon l'invention comprend moins de 0.1% d'enzymes, préférentiellement moins de 0.04% d'enzymes et tout à fait préférentiellement moins de 0.01% d'enzymes. La présente invention, n'entend pas exclure les compositions comprenant des traces d'enzymes sous forme de contaminations mais ne présentant pas d'activités notables.

Dans un mode de réalisation préféré de l'invention, ladite composition, prête à l'emploi, comprend en outre un ou plusieurs tensio-actifs, un ou plusieurs stabilisants, un ou plusieurs agents rhéologiques et un ou plusieurs conservateurs.

Dans un mode de réalisation encore plus préféré de l'invention ledit tensio-actif est le cocamidopropylbétaine (CAPE).

Selon un mode de réalisation préféré de l'invention, ces autres composants représentent une quantité comprise entre 0.02 et 30 pourcent en masse par rapport à la masse totale de ladite composition prête à l'emploi.

Dans un mode de réalisation préféré de l'invention, le terme « comprend » entend signifier que la composition selon l'invention comprend les composants cités à l'exclusion de tout autre composant.

Selon un mode de réalisation préféré de l'invention, (i) est contenu en une quantité comprise entre 0.005 et 5 pourcent en masse par rapport à la masse totale de ladite composition prête à l'emploi.

Selon un mode de réalisation préféré de l'invention, (ii) est contenu en une quantité comprise entre 70 et 99,97 pourcent en masse par rapport à la masse totale de ladite composition prête à l'emploi.

Selon un mode de réalisation préféré de l'invention, (iii) est contenu en une quantité comprise entre 0.005 et 10 pourcent en masse par rapport à la masse totale de ladite composition prête à l'emploi.

Selon un mode de réalisation préféré de l'invention, les composants (i) et (iii) représentent une quantité comprise entre 0.01 et 15 pourcent en masse par rapport à la masse totale de ladite composition prête à l'emploi.

Selon un mode de réalisation préféré de l'invention, les composants (i), (ii) et (iii) représentent une quantité comprise entre 70 et 99,98 pourcent en masse par rapport à la masse totale de ladite composition prête à l'emploi.

Selon un mode de réalisation préféré, la composition selon l'invention est un nettoyant liquide pour usage professionnel.

La présente invention concerne également une composition concentrée qui comprend des concentrations de (i) et de (iii) supérieures à celle de la composition, prête à l'emploi, selon l'invention décrite ci-dessus. Selon un mode de réalisation préféré, ladite composition concentrée comprend des concentrations de (i) et de (iii) 2 fois supérieures, encore plus préférentiellement 10 fois supérieures et tout à fait préférentiellement 20 fois supérieures à celle de la composition, prête à l'emploi, selon l'invention.

### Description des modes de réalisation

Les formulations présentées ci-dessous représentent des exemples préférés, mais non limitatifs des compositions détergentes selon l'invention.

Composition A (composition concentrée à diluer à 1%) :
- Lauroylsarcosinate de sodium : 2 %
- Huile de ricin éthoxylée : 3 %
- Autres tensioactifs : 21.5 %
- Autres excipients : 2.5 %
- eau : 71%

Composition B (composition prête à l'emploi) :
- Lauroylsarcosinate sodium : 0.02 %
- Huile de ricin éthoxylée : 0.03 %
- Autres tensioactifs : 0.215 %
- Autres excipients : 0.025 %
- eau : 99.71%

## Revendications

1. - Nettoyant liquide pour usage professionnel , comprenant (i) un ou plusieurs tensioactif dérivé d'un acide gras et d'un acide aminé choisi dans le groupe comprenant le potassium cocoyl taurate, le potassium methyl cocoyl taurate, le sodium caproyl methyl taurate, le sodium cocoyl taurate, le sodium lauroyl taurate, le sodium methyl cocoyl taurate, le sodium methyl lauroyl taurate, le sodium methyl myristoyl taurate, le sodium methyl oleoyl taurate, le sodium methyl palmitoyl taurate, le sodium methyl stearoyl taurate, le dipotassium capryloyl glutamate, le dipotassium undecylenoyl glutamate, le disodium capryloyl glutamate, le disodium cocoyl glutamate, le disodium lauroyl glutamate, le disodium stearoyil glutamate, le disodium undecylenoyl glutamate, le potassium capryloyl glutamate, le potassium cocoyl glutamate, le potassium lauroyl glutamate, le potassium myristoyl glutamate, le potassium stearoyl glutamate, le potassium undecylenoyl glutamate, le sodium capryloyl glutamate, le sodium cocoyl glutamate, le sodium lauroyl glutamate, le sodium myristoyl glutamate, le sodium olivoyl glutamate, le sodium palmitoyl glutamate, le sodium stearoyl glutamate, le sodium undecylenoyl glutamate, le cocoyl methyl B-l alanine, le lauroyl l-alanine, le lauroyl methyl B-alanine, le myristoyl B-alanine, le sodium cocoyl alaninate, le sodium cocoyl methyl B-alanine, le sodium myristoyl methyl B alanine palmitoyl glycine, le sodium lauroyl glycine, le sodium cocoyl glycine, le sodium myristoyl glycine, le potassium lauroyl glycine, le potassium cocoyl glycine, le potassium lauroyl sarcosinate, le potassium cocoyl sarcosinate, le sodium cocoyl sarcosinate, le sodium lauroyl sarcosinate, le sodium myristoyl sarcosinate, le sodium palmitoyl sarcosinate et leurs mélanges, (ii) un solvant, (iii) un triglycéride éthoxylé dérivant de l'huile de ricin, et présentant un pH entre 3,0 - 11,0.

2. - Nettoyant liquide pour usage professionnel, selon la revendication précédente, **caractérisé en ce qu'**il ne comprend pas d'enzymes.

3. - Nettoyant liquide pour usage professionnel, selon l'une des revendications précédentes, **caractérisé en ce que** (i) est contenu en une quantité comprise entre 0.005 et 5 pourcent en masse par rapport à la masse totale de ladite composition.

4. - Nettoyant liquide pour usage professionnel, selon l'une des revendications 1 à 3, **caractérisé en ce que** (iii) est contenu en une quantité comprise entre 0.005 et 10 pourcent en masse par rapport à la masse totale dudit nettoyant.

## Patentansprüche

1. Flüssiges Reinigungsmittel für den professionellen Gebrauch, umfassend (i) ein oder mehrere Tenside, abgeleitet von einer Fettsäure und einer Aminosäure, ausgewählt aus der Gruppe bestehend aus Kaliumcocoyltaurat, Kaliummethylcocoyltaurat, Natriumcaproylmethyltaurat, Natriumcocoyltaurat, Natriumlauroyltaurat, Natriummethylcocoyltaurat, Natriummethyllauroyltaurat, Natriummethylmyristoyltaurat, Natriummethyloleoyltaurat, Natriummethylpalmitoyltaurat, Natriummethylstearoyltaurat, Dikaliumcapryloylglutamat, Dikaliumundecylenoylglutamat, Dinatriumcapryloylglutamat, Dinatriumcocoylglutamat, Dinatriumlauroylglutamat, Dinatriumstearoyilglutamat, Dinatriumundecylenoylglutamat, Kaliumcapryloylglutamat, Kaliumcocoylglutamat, Kaliumlauroylglutamat, Kaliummyristoylglutamat, Kaliumstearoylglutamat, Kaliumundecylenoylglutamat, Natriumcapryloylglutamat, Natriumcocoylglutamat, Natriumlauroylglutamat, Natriummyristoylglutamat, Natriumolivoylglutamat, Natriumpalmitoylglutamat, Natriumstearoylglutamat, Natriumundecylenoylglutamat, Cocoylmethyl-B-L-Alanin, Lauroyl-L-Alanin, Lauroylmethyl-B-Alanin, Myristoyl-B-Alanin, Natriumcocoylalaninat, Natriumcocoylmethyl-B-Alanin, Natriummyristoylmethyl-B-Alaninpalmitoylglycin, Natriumlauroylglycin, Natriumcocoylglycin, Natriummyristoylglycin, Kaliumlauroylglycin, Kaliumcocoylglycin, Kaliumlauroylsarcosinat, Kaliumcocoylsarcosinat, Natriumcocoylsarcosinat, Natriumlauroylsarcosinat, Natriummyristoylsarcosinat, Natriumpalmitoylsarcosinat und Mischungen davon, (ii) ein Lösungsmittel, (iii) ein ethoxyliertes Triglycerid, das sich von Rizinusöl ableitet und einen pH-Wert zwischen 3,0 - 11,0 aufweist.

2. Flüssiges Reinigungsmittel für den professionellen Gebrauch nach dem vorhergehenden Anspruch, **dadurch gekennzeichnet, dass** es keine Enzyme enthält.

3. Flüssiges Reinigungsmittel für den professionellen Gebrauch nach einem der vorhergehenden Ansprüche, **dadurch gekennzeichnet, dass** (i) in einer Menge zwischen 0,005 und 5 Massenprozent bezogen auf die Gesamtmasse der Zusammensetzung enthalten ist.

4. Flüssiges Reinigungsmittel für den professionellen Gebrauch nach einem der Ansprüche 1 bis 3, **dadurch gekennzeichnet, dass** (iii) in einer Menge zwischen 0,005 und 10 Massenprozent bezogen auf die Gesamtmasse des Reinigungsmittels enthalten ist.

## Claims

1. Liquid detergent for professional use, comprising (i) one or more surfactants derived from a fatty acid and an amino acid selected from a group comprising potassium cocoyl taurate, potassium methyl cocoyl taurate, sodium caproyl methyl taurate, sodium cocoyl taurate, sodium lauroyl taurate, sodium methyl cocoyl taurate, sodium methyl lauroyl taurate, sodium methyl myristoyl taurate, sodium methyl oleoyl taurate, sodium methyl palmitoyl taurate, sodium methyl stearoyl taurate, dipotassium capryloyl glutamate, dipotassium undecylenoyl glutamate, disodium capryloyl glutamate, disodium cocoyl glutamate, disodium lauroyl glutamate, disodium stearoyl glutamate, disodium undecylenoyl glutamate, potassium capryloyl glutamate, potassium cocoyl glutamate, potassium lauroyl glutamate, potassium myristoyl glutamate, potassium stearoyl glutamate, potassium undecylenoyl glutamate, sodium capryloyl glutamate, sodium cocoyl glutamate, sodium lauroyl glutamate, sodium myristoyl glutamate, sodium olivoyl glutamate, sodium palmitoyl glutamate, sodium stearoyl glutamate, sodium undecylenoyl glutamate, cocoyl methyl B1 alanine, lauroyl 1-alanine, lauroyl methyl B-alanine, myristoyl B-alanine, sodium cocoyl alaninate, sodium cocoyl methyl B-alanine, sodium myristoyl methyl B alanine palmitoyl glycine, sodium lauroyl glycine, sodium cocoyl glycine, sodium myristoyl glycine, potassium lauroyl glycine, potassium cocoyl glycine, potassium lauroyl sarcosinate, potassium cocoyl sarcosinate, sodium cocoyl sarcosinate, sodium lauroyl sarcosinate, sodium myristoyl sarcosinate, sodium palmitoyl sarcosinate and mixtures thereof, (ii) a solvent, (iii) an ethoxylated triglyceride derived from castor oil and having a pH between 3.0 - 11.0.

2. Liquid detergent for professional use, according to the preceding claim, **characterised in that** it does not comprise enzymes.

3. Liquid detergent for professional use, according to any of the preceding claims, **characterised in that** (i) is included in an amount between 0.005 and 5 percent by mass relative to the total mass of said composition.

4. Liquid detergent for professional use, according to any of claims 1 to 3, **characterised in that** (iii) is included in an amount between 0.005 and 10 percent by mass relative to the total mass of said detergent.
